# EUROPÄISCHE PATENTSCHRIFT

(11) **EP 0 020 399 B1**
(45) Veröffentlichungstag und Bekanntmachung des Hinweises auf die Patenterteilung: **29.06.1983**
(21) Anmeldenummer: 79901102.8
(22) Anmeldetag: 31.08.1979
(51) Int. Cl.: D01H 7/60, C21D 9/40

(54) **SPINNRING AUS STAHL FÜR RINGSPINN- UND RINGZWIRNMASCHINEN**
SPINNING STEEL RING FOR RING FRAMES AND CONTINUOUS RING TWISTS
ANNEAU DE FILAGE EN ACIER POUR METIERS A ANNEAU ET CONTINUS A RETORDRE A ANNEAU

(30) Priorität: 25.09.1978 CH 9995/78
(43) Veröffentlichungstag der Anmeldung: 07.01.1981
(73) Patentinhaber: MASCHINENFABRIK RIETER AG, CH-8406 Winterthur (CH)
(72) Erfinder: STÄHLI, Gustav, CH-8406 Winterthur (CH)
(86) Internationale Anmeldenummer: EP7900067
(87) Internationale Veröffentlichungsnummer: WO8000718

## Beschreibung

Die Erfindung betrifft einen Spinnring aus Stahl für Ringspinn-und Ringzwirnmaschinen mit einer Läuferführungsfläche, der ein gehartetes Gefüge und eine äussere Schicht mit einem in dieselbe eindiffundierten Nichtmetall aufweist.

Ein bekannter Spinnring der vorgenannten Art (z.B. US-A-2.987.871 oder US-A-3.084.501) wird zur Herstellung nach seiner Ausformung einer Einsatzhärtung bei 830° C und danach einer Sulphurierung in einem Salzbad bei etwa 565° C unterworfen, wodurch eine weiche, schwefelhaltige Oberflächenschicht mit einer Dicke von 50µ bis zu einigen Zehntelmillimetern erreicht wird. Anschliessend erfolgt eine nochmalige Einsatz- oder Induktionshärtung bei etwa 855° C, um die bei der Sulphurierung verlorengegangene Härte wiederherzustellen. Die äussere gehärtete Schicht besitzt durch eingebrachten Schwefel Schmiereigenschaften, durch die die Einlaufzeit für den Läufer herabgesetzt werden kann. Diese Einlaufschicht lässt sich jedoch durch den Läufer vollständig abtragen. Damit gehen an dem bekannten Ring nicht nur die gewünschten Schmiereigenschaften der Läuferführungsflächen verloren, sondern es wird der gehärtete, schwefelfreie Stahlgrund freigelegt, so dass die bekannten Nachteile des Verschweissens von Läufer und Ring wieder auftreten. Der fertiggehärtete Ring weist z.B. auch nichtmehr die bei der Ausformung erzielte notwendige Gestalt, z.B. Rundheit, auf, weil dieselbe bekanntlich durch die über der Gefügeumwandlungstemperatur erfolgenden Härtungen beeinträchtigt wird. Eine in der äusseren Schicht gegebenenfalls ausgeglichene Unrundheit wirkt sich daher auf dem gehärteten Stahlgrund auf den Läufer wieder aus. Die bekannten Spinnringe mit gehärtetem Gefüge besitzen daher nicht die gewünschten Eingenschaften, wie sie für einen fertiggestellten einsatzfähigen Ring erforderlich sind.

Ein anderer bekannter Spinnring aus gehärtetem Stahl (CH-A-430.522) besitzt ein äussere, etwa 3-50,u tiefe Oberflächenschicht aus weichem ungehärtetem Stahl, die durch Entzug des Kohlenstoffes infolge Ausglühens beim Härteprozess und daher ausbleibender Gefügeumwandlung beim Härtvorgang desselben hervorgerufen wird. Trotz Glättung durch den Läufer beim Einlaufen unter Abtragen des Weichstahles liegt infolge der Entkohlung eine ferritische Oberfläche vor, welche die Fressneigung gegenüber dem Läufer begünstigt. Auch bei diesem bekannten Spinnring besteht der Nachteil, dass bei fortschreitender Abtragung der weichen Schicht der Läufer auf den gehärteten Stahlgrund gelangt und z.B. auch die Masshaltigkeit des Ringes bei dem über der Gefügeumwandlungstemperatur erfolgenden Ausglühen desselben beeinträchtigt wird. Durch einen fehlenden, beim Härtungsprozess entzogenen Legierungsbestandteil werden daher die Nachteile eines Ringes aus gehärtetem Stahl mit einem in der Oberflächenschicht dotierten Nichtmetall nicht behoben.

Aus der FR-A--1333500 ist weiter ein Verfahren zur Gasnitrierung nicht-legierten Eisens bekannt, bei welchem unterhalb einer äusseren Schicht eine Schicht aus Martensit gebildet wird.

Die somit gebildete äussere Schicht weist gute Antireibungseigenschaften auf, die durch die natürliche Porosität der Schicht erhöht werden.

Es ist die Aufgabe der Erfindung, einen Sprinnring der eingangs genannten Art ohne die Nachteile der bisher bekannten Sprinnringe mit einer äusseren Einlaufschicht an der Läuferführungsfläche zu schaffen, durch welche eine rasche Passivierung derselben, d.h. Herabsetzung ihrer Adhäsionsneigung, und Anpassung an die Läuferform und damit ein sicherer Betrieb erreicht werden soll.

Die Aufgabe wird erfindungsgemäss dadurch gelöst, dass der Ring in einer die Läuferführungsfläche enthaltenden, gehärteten Zone eine äussere, Stickstoff enthaltende, gegenüber dem gehärteten Stahl weichere Einlaufschicht mit im Querschnitt nach innen zunehmender Härte besitzt und dass die gehärtete Zone lokal auf einen die Läuferführungsfläche enthaltenden Teil des Ringes begrenzt ist und an einen ungehärteten Bereich des Ringes anschliesst.

Die Erfindung geht dabei von der Erkenntnis aus, das Verhalten von Stickstoff und dessen Einfluss auf das Gefüge von Stahl dazu zu benutzen, in der gehärteten Zone die Gefügeumwandlung und damit die Gefügeausbildung im den Stickstoff enthaltenden Bereich des Spinnringes und damit in der Einlaufschicht zu steuern.

Bei dem Ring nach der Erfindung kann daher eine äussere, durch Diffusion mit Stickstoff angereicherte Eisennitridschicht ausgebildet werden, die beim Härten ein Restaustenit enthaltendes, stickstoffreiches, weicheres Gefüge liefert. Damit gelingt es, die bekanntlich unerwünschten Wirkungen und Eigenschaften der nichtmetallischen Komponente Stickstoff im Stahlgefüge und diejenigen eines gehärteten Gefüges für einen Spinnring durch Kombination gerade in eine vorteilhafte Wirkung umzukehren. Bei dem Ring nach der Erfindung liegt daher die Einlaufschicht vorzugsweise mit einem austenitisch-martensitischen Gefüge vor, dessen Austenitgehalt in Richtung auf den gehärteten Stahlgrund in dem Masse des Gehaltes des eindiffundierten Stickstoffes abnimmt und damit die nach innen zunehmende Härte ergibt. Hierdurch kann in vorteilhafter Weise ein kontinuierlich in das Gefüge des gehärteten Stahlgrundes übergehendes Gefüge der Einlaufschicht erreicht werden, das die Einlaufschicht im Stahlgrund durch den beim Härten dort eindiffundierten Stickstoff verankert und einen sprunghaften Gefügeübergang von der Einlaufschicht auf den gehärteten Stahlgrund vermeidet. Mit dem Spinnring nach der Erfindung kann der Läufer beim Einlaufen unter Abtragen der Einlaufschicht kontinuierlich auf das zunehmend häter und abnützungsbeständiger werdende Gefüge derselben gelangen.

Der Spinnring nach der Erfindung ist damit gegen adhäsiven Fress-Verschleiss und das Auftreten von aufgeschweisstem Material geschützt, wie es beim ungeschmierten Gleiten von zwei metallischen Werkstoffen aufeinander und daher zwischen einem Läufer und den bisher bekannten Spinnringen der Fall gewesen ist.

Auch nach dem Einarbeiten des Läufers in die Einlaufschicht kann daher für diesen eine Läuferführungsfläche geschaffen werden, die infolge ihres Stickstoffgehaltes hohe Fresswidrigkeit besitzt und auch nicht zu dem berüchtigten Verschweissen von Läufer und Ring führt. Während des Einlaufens werden dabei z.B. noch vorhandene Formfehler der Läuferführungsfläche infolge der weicheren Einlaufschicht beseitigt.

Bei dem Spinnring nach der Erfindung wird z.B. die Einlaufschicht infolge ihrer im äusseren Bereich geringeren Härte rasch geglättet, sodass auch bei Läufergeschwindigkeiten z.B. von über 30 m/sec keine Fressgefahr in der Läuferführungsfläche besteht. Es kann eine erhebliche Abkürzung des Einlaufvorganges ohne nennenswerte Herabsetzung der normalen Produktionsgeschwindigkeit erreicht werden, weil der Läufer kontinuierlich auf eine Oberfläche zunehmender Härte und damit zunehmender Stabilität gelangen kann, wobei Schädigungen der Läuferführungsfläche, wie sie z.B. durch G. Stähli, Abnützungserscheinungen auf den Laufflächen von Hochgeschwindigkeits-Stahlspinnringen, Ursachen und Bildungsmechanismus, Melliand Textilbereichte 53 (1972), Seiten 1101 bis 1103, geschildert sind, vermieden werden. So kann bereits z.B. nach 1-3 Spulenwechseln, d.h. nach kurzer Zeit auf volle Produktionsgeschwindigkeit, z.B. auf eine Läufergeschwindigkeit von 34 m/sec übergegangen werden, sodass z.B. auch ein zeitraubender Einlaufplan für Ring und Läufer entfällt. Es wird eine geringere Läuferabnutzung und damit eine höhere Lebensdauer für diesen erreicht, wodurch auch die Fadenbruchzahl gesenkt werden kann.

Zur Herstellung des Spinnringes nach der Erfindung wird nach der endgültigen Formgebung desselben in die Oberfläche des Ringes aus ungehärtetem Stahl bei einer unterhalb der Gefügeumwandlungstemperatur liegenden Temperatur die nichtmetallische Komponente Stickstoff eingebracht und eine äussere, stickstoffreiche Eisennitridschicht ausgebildet, Erst danach wird der Ring mit einer über der Gefügeumwandlungstemperatur liegenden Temperatur vorzugsweise in einer lokal begrenzten, die Läuferführungsfläche enthaltenden Zone, die auf den die Läuferführungsfläche enthaltenden Teil des Ringes beschränkt bleibt, gehärtet, wodurch die gefertigte Form des Ringes unverändert aufrechterhalten werden kann. Damit kann die Masshaltigkeit des Spinnringes, z.B. Rundheit und Planheit desselben, gewährleistet werden, die bei der Härtung des gesamten Ringkörpers bekanntlich immer beeinträchtigt wird. Die partielle Härtung kann derart gesteuert werden, dass in der lokal begrenzten Zone z.B. der gesamte Kern eines Flanschquerschnittes gehärtet wird oder nur eine gehärtete Schicht vorliegt und im Flanschquerschnitt ein Kern aus ungehärtetem Stahl verbleibt.

Die Erfindung ist nachstehend in weiteren Ausführungsformen anhand der Zeichnung näher erläutert. Es zeigen:
Fig. 1 einen Spinnring aus härtbarem Stahl, im Schnitt, in schematischer Darstellung,
Fig. 2 einen Teil des Spinnringes von Fig. 1, in vergrösserter Darstellung,
Fig. 3 einen Teil eines Spinnringes aus härtbarem Stahl, im Schnitt, in schematischer, vergrösserter Darstellung und
Fig. 4 einen Teil eines anderen Spinnringes aus härtbarem Stahl, im Schnitt, in schematischer, vergrösserter Darstellung.

Ein Spinnring 1 aus Stahl, wie er für eine Ringspinn- oder Ringzwirnmaschine verwendet werden kann, besitzt einen ringförmigen oberen Läuferflansch 2 mit einer Läuferführungsfläche 3 zur Aufnahme eines einen Faden führenden Läufers 4. An den Flansch 2 schliesst sich ein ebenfalls ringförmig ausgebildeter Steg 5 an, an welchem ein nach aussen abgewinkelter, ringförmig verlaufender Befestigungsflansch 6 zum Anbringen des Spinnringes 1 auf einer nicht dargestellten Ringbank der Maschine ausgebildet ist. Der Spinnring 1 ist mit dem Flansch 2, dem Ringsteg 5 und dem Begrenzungsflansch 6 aus einem Stück gearbeitet.

Wie auch Fig. 2 zeigt, besitzt der Spinnring 1 auf seiner gesamten Oberfläche im Stahl eine äussere Schicht 7, die aus Eisennitrid besteht. In einer lokal begrenzten Zone 8, in der sich der Flansch 2 mit der Läuferführungsfläche 3 befindet, ist der Spinnring 1 aus ungehärtetem Stahl vollumfänglich im gesamten Kern 9 der Zone 8 gehärtet, sodass im Flansch 2 ein voll durchgehärteter Gefügering mit einer durch die äussere Kontur des Flansches 2 gegebenen Rotationsfläche RF gebildet ist. In der Zone 8 ist weiterhin zwischen der Eisennitridschicht 7 und dem gehärteten Stahlgrund im Kern 9, d.h. dem gehärteten Gefüge 9a desselben, eine Uebergangsschicht 10 mit einer Härte ausgebildet, die gegenüber dem gehärteten Stahlgrund geringer ist, und die zusammen mit der Eisennitridschicht 7 in der Zone 8 eine Einlaufschicht 11 für den Läufer 4 ergibt. Die gehärtete Zone 8 erstreckt sich von einer Flanschoberkante 2a weg über den Läuferflansch 2 hinaus bis in einen unmittelbar anschliessenden Bereich 12 des Ringsteges 5 auf einer durch A angedeuteten Höhe des Spinnringes 1, die kleiner als eine Gesamthöhe B des Spinnringes 1 ist. Im Bereich 12 des Ringsteges 5 schliesst die gehärtete Zone an einen Bereich 13 des Spinnringes 1 aus dem ungehärteten Stahl an. Die Zonenhöhe A wird vorzugsweise so gross gewählt, dass alle mit Teilen des Läufers, z.B. auch mit Läuferenden 4a in Berührung kommenden Bereiche der Aussenflächen des Spinnringes 1 innerhalb der gehärteten Zone 8 liegen. Zwischen dem gehärteten Gefüge 9a in der Zone 8 und dem verbleibenden, ein ungehärtetes Gefüge 13a aufweisenden Bereich 13 liegt ein abgegrenzter Gefügeübergang 14 vor, der sich durch den Temperaturverlauf bzw. Temperaturgradient im Stahlmaterial beim Härten ergibt.

Zur Ausbilding der Einlaufschicht 11 wird der mit gewünschten einsatzfähigen Abmessungen gefertigte Spinnring 1 zur Gänze in seiner Oberfläche bei einer Temperatur nitriert, die unterhalb der Gefügeumwandlungstemperatur des verwendeten Stahls, vorzugsweise bei 500-600° C, z.B. bei 560-580°C, liegt, wobei die Masshaltigkeit des Spinnringes 1 gewährleistet bleibt. Es kann eine Badnitrierung, z.B. nach dem sogenannten Tenifer-Verfahren, auch Tufftride-Verfahren genannt, wie es in Durferrit-Hausmitteilungen, Heft 35, Dezember 1962, der Degussa, Abt. Durferrit, Frankfurt/ Main, angegeben ist, oder eine z.B. kurzzeitige Gasnitrierung erfolgen, wie sie z.B. durch G. Stähli et al., Vergleichende Untersuchungen an badnitrierten und nicotrierten Proben, Material und Technik, 2 (1974), Nr. 3, 126-135, beschrieben ist. Hierbei wird in der Oberfläche des Stahls die bekanntlich als Verbindungszone bezeichnete Eisennitridschicht 7, z.B. mit etwa 10-12 Gewichtsprozent Stickstoff, ausgebildet. Je nach Dauer und Intensität der Nitrierung sowie der Stahlart kann die Schicht 7 eine Dicke C von bis zu ca. 50,u z.B. 5- 10µ haben und gegenüber der Härte des ungehärteten Stahles mit z.B. einer Vickers-Härte von 100-200 HV, eine grössere Härte, z.B. eine Vickers-Härte von 400-600 HV, erreicht werden. Durch einige Zehntelmillimeter über die Schichtdicke C hinaus in einer geringen Menge von weniger als 0,1 Gewichtsprozent eindiffundierter Stickstoff kann dabei im Ferrit des ungehärteten Stahles eine nicht dargestellte sogenannte Diffusionsschicht ergeben.

Anschliessend wird der Spinnring in der lokal begrenzten Zone 8, d.h. nur partiell, unter Aufheizen auf Temperaturen über der Gefügeumwandlungstemperatur des eingesetzten Stahles z.B. auf 800-900° C, und Abkühlen, d.h. Abhärten, gehärtet. Beim Aufheizen auf die Härtetemperatur diffundiert Stickstoff aus der Eisennitridschicht 7 in die Stahlunterlage, d.h. in den Stahlgrund nach innen, was zu einer der Uebergangsschicht 10 entsprechenden Uebergangszone mit fallendem Stickstoffgehalt von der Schicht 7 weg nach innen führt. Beim nachfolgenden Abhärten wird entsprechend dem Gefälle des Stickstoffgehaltes in der Uebergangszone daher eine Umwandlung von Austenit in Martensit gehemmt und die Uebergangsschicht 10 mit einem abnehmenden Gehalt an Austenit und einem zunehmenden Gehalt an Martensit gebildet.

Infolge des Restaustenitgehaltes weist die Schicht 10 daher die geringere Härte auf als der gehärtete, austenitfreies Martensitgefüge enthaltende Stahlgrund des Kernes 9 und besitzt z.B. ausgehend von einer Vickers-Härte von etwa 700 HV zunehmende Härte nach innen bis auf den z.B. eine Vickers-Härte von mehr als 700 HV, z.B. 900 HV, besitzenden Stahlgrund.

Auf die zuvor beschriebene Weise kann der Spinnring 1 in der lokal begrenzten Zone 8 aufeinanderfolgend mit der Einlaufschicht 11 aus der noch verbleibenden Eisennitridschicht 7 und der daran anschliessenden Uebergangsschicht 10 mit der zunehmenden Härte und dem Kern 9 aus gehärtetem Stahl gebildet werden. Nach dem Härten besitzt der Spinnring 1 in der gehärteten Zone 8 eine feinporöse Oberfläche. Der Spinnring 1 wird daher in der Zone 8 vorzugsweise mechanisch, z.B. durch Schleifen oder Schlämmstrahlen nachbearbeitet, wodurch die Einlaufschicht 11 mit der äusseren Eisennitridschicht 7 freigelegt und geglättet und eine porenarme, von Bearbeitungsspuren der Anfertigung und von Zunder freie äussere Oberfläche erreicht wird. Der Läufer 4 kann sich somit störungsfrei in die zunächst weiche Eisennitridschicht 7 einarbeiten und diese rasch abtragen und gelangt dann auf der Uebergangsschicht 10 auf zunehmende Härte derselben, wodurch eine Beschädigung der Lauffläche vermieden wird.

Durch die Eisennitridschicht 7 wird darüberhinaus eine wesentlich verbesserte Korrosionsbeständigkeit für den Spinnring 1 erzielt, wodurch das Ueberziehen des Spinnringes 1 z.B. mit einem Rostschutzmittel entfällt.

Die partielle Härtung des Spinnringes 1 kann mittels einer elektrischen Induktivhärtung, z.B. mittels einer vollständig geschlossenen, sich nicht überlappenden Induktionsspule erfolgen, die an den zu härtenden Teil des Ringes 1, d.h. den Flansch 2 desselben, z.B. um dessen äusseren Umfang herum angelegt wird. Hierdurch kann die Zone 8 nahthlos, d.h. ohne eine aneinanderstossende Stelle oder Ueberlappung ausgebildet werden. Infolge steilen Temperaturabfalls in dem ausserhalb des scharf begrenzten elektrischen Feldes liegenden Bereich 13 tritt der gut ausgeprägte Gefügeübergang 14 auf, der z.B. in einem Schliffbild mit unbewaffnetem Auge bekanntlich bereits gut erkennbar ist.

Die partielle Härtung des Spinnringes 1 in der Zone 8 kann z.B. je nach Stahlsorte, einer Dicke D und einer Höhe E des Flansches 2, gewünschter Höhe A der Zone 8 mit entsprechend angepasster Intensität, bzw. hoher Energiedichte und/oder Dauer, z.B. mittels Hochfrequenz- (HF) oder Mittelfrequenz- (MF) Induktionshärtung kurzzeitig, z.B. während einer Dauer von nur Sekunden, mit anderen Worten im Sekundenbereich, oder in Bruchteilen von Sekunden erfolgen. Mit einer HF-Härtung können z.B. bei der Flanschdicke D im Bereich von 3-5 mm und der Flanschhöhe E im Bereich von 1,5-2 mm Härtungen erreicht werden, bei der sich das gehärtete Gefüge 9a von der Flanschoberkante 2a weg auf einer Zonenhöhe von z.B. 0,5-1,0 mm erstrecken kann. Mit einer MF-Härtung kann der Spinnring 1 von der Oberkante 2a bis in den Ringsteg 5 hinein auf einer Höhe im Bereich von 2-3 mm gehärtet werden. Die Gefügehärtung kann aber auch mittels Elektronenstrahl-, Laserstrahl- oder Flammhärtung erfolgen. Je nach Gestalt des Spinnringes und/oder des Flansches und je nach Härtungsverfahren kann die Härtung auf einer gewünschten Zonenhöhe von der Aussen-oder der Innenseite des Spinnringes her vorgenommen sein. Es kann auch ein sogenannter Wendering mit Doppelflansch und mit zwei gehärteten Zonen vorliegen, die auf die beiden Flansche begrenzt sind.

Als Stahlsorte wird vorzugsweise ein flammhärtbarer Stahl verwendet. Hierfür eignen sich z.B. Stahlsorten, wie sie durch die Iso-Norm Nr. 683/X)i-1972 spezifiziert sind, wie z.B. ein Cf45- oder Cf53-Stahl, oder ein nach DIN-Norm Nr. 17.212 spezifizierter Stahl, wie z.B. ein Cf70- oder 49CrMo4-Stahl, oder ein 100Cr6-Stahl, wie er z.B. im Stahl-Eisen-Werkstoffblatt Nrn. 200 und 350 der Eisenhüttenindustrie-Normen, Verein Deutscher Eisenhüttenleute, Düsseldorf, angegeben ist.

In der Ausführungsform nach Fig. 3 besitzt ein Spinnring 16, wie er ebenfalls auf einer Ringspinn- oder Ringzwirnmaschine verwendet werden kann, eine lokal begrenzte, gehärtete Zone 17, in welcher ein oberer, an einen Ringsteg 18 anschliessender und mit diesem aus einem Stück gearbeiteter Flansch 19 mit einer Läuferführungsfläche 20 liegt. Die Zone 17 erstreckt sich von einer Flanschoberkante 19a weg über den Flansch 19 hinaus bis in einen unmittelbar anschliessenden Bereich 21 des Ringsteges 18 auf einer Höhe F, die kleiner als eine teilweise dargestellte Gesamthöhe G des Spinnringes 16 ist. In der Zone 17 ist in der Oberfläche des Stahles eine Einlaufschicht 22 für einen nicht dargestellten Läufer ausgebildet, die eine äussere, sich auf der gesamten Aussenfläche des Spinnringes 16 erstreckende Eisennitrid enthaltende Schicht 23 aufweist, an die durch das Härten in der Zone 17 eine auf diese beschränkte, Stickstoff enthaltende Uebergangsschicht 24 anschliesst, in welcher ein austenitischmartensitisches Gefüge mit nach innen abnehmendem Austenitgehalt und daher zunehmender Härte vorliegt. Durch die partielle Härtung des Spinnringes 16, die wie in der Ausführungsform nach Fig. 1 beschrieben durchgeführt werden kann, ist in der Zone 17 eine an die Uebergangschicht 24 anschliessende, der Kontur des Flansches 19 entsprechend gehärtete Schicht 25 ausgebildet, sodass in der gehärteten Zone 17 aufeinanderfolgend die Einlaufschicht 22, die gehärtete Schicht 25 und ein Kern 26 aus ungehärtetem Stahl vorliegt. Zwischen der gehärteten Schicht 25 und dem ungehärteten Gefüge 26a liegt wiederum ein abgegrenzter Gefügeübergang 27 vor. Die Einlaufschicht 22 besitzt die gleichen Eigenschaften, wie sie für die Einlaufschicht 11 1 der Ausführungsform nach Fig. 1 und 2 geschildert wurden. Die Konturenhärtung kann z.B. durch eine sogenannte Impulshärtung in Bruchteilen einer Sekunde, z.B. im Bereich von Millisekunden, erfolgen, wie sie z.B. durch G. Stähli, "Die Kurzzeit-Oberflächenhärtung von Stahl durch energiereiche Impulse", Material und Technik 1974, Nr. 4, Seiten 163-171, bekannt ist. Die auf die Kontur beschränkte Härtung in der Zone 17 hat den Vorteil, dass die Gefahr eines Verzuges des Spinnringes und damit z.B. ein Auftreten von Unrundheit weiter herabgesetzt werden kann.

Die Ausführungsform nach Fig. 4 zeigt einen Spinnring 28 aus Stahl, mit einem Ringsteg 29 und einem daran befindlichen Flansch 30 mit einer Läuferführungsfläche 31 sowie mit einer gehärteten Zone 32, die auf einen den Flansch 30 enthaltenden Teil des Spinnringes 28 lokal begrenzt ist. In der Zone 32 liegt in der Oberfläche des Stahles eine Einlaufschicht 33 vor, an die ein gehärteter Stahlgrund 34 anschliesst. Die Einlaufschicht 33 besteht auf ihrer gesamten Dicke H von der Aussenfläche 35 des Flansches 30 weg aus einem kontinuierlich in den gehärteten Stahlgrund 34 übergehenden, Stickstoff enthaltenden, austenitisch-martensitischen Gefüge 33a mit abnehmendem Austenitanteil, sodass wiederum nach innen zunehmende Härte der Einlaufschicht 33 vorliegt. Durch entsprechende Temperaturführung beim Härten einer zuvor in der Oberfläche des ungehärteten Stahls gebildeten Eisennitridschicht 36 kann erreicht werden, dass das Eisennitrid abgebaut und Restaustenit in der Schicht 33 bis and die Aussenfläche 35 gebildet wird. Durch die partielle Härtung des Spinnringes 28 liegt zwischen dem gehärteten Gefüge 33a des Stahlgrundes 34 und einem ungehärteten Bereich 37 des Spinnringes 28 wiederum ein Gefügeübergang 38 vor.

## Patentansprüche

1. Spinnring aus Stahl für Ringspinn und Ringzwirnmaschinen mit einer Läuferführungsfläche, der ein gehärtetes Gefüge und eine äussere Schicht mit einem in dieselbe eindiffundierten Nichtmetall aufweist, dadurch gekennzeichnet, dass der Spinnring (1; 16; 28) in einer die Läuferführungsfläche (3; 20; 31) enthaltenden gehärteten Zone (8; 17; 32) eine äussere, Stickstoff enthaltende, gegenüber dem gehärteten Stahl weichere Einlaufschicht (11; 22; 33) mit im Querschnitt nach innen zunehmender Härte besitzt und dass die gehärtete Zone (8; 17; 32) lokal auf einen die Läuferführungsfläche (3; 20; 31) enthaltenden Teil (2, 12; 18, 21; 30) des Ringes (1; 16; 28) begrenzt ist und an einen ungehärteten Bereich (13; 26; 37) des Ringes (1; 16; 28) anschliesst.

2. Spinnring nach Patentanspruch 1, dadurch gekennzeichnet, dass der gesamte Kern (9) der die Läuferführungsfläche (3) enthaltenden Zone (8) des Spinnringes (1) gehärtet ist.

3. Spinnring nach Patentanspruch 1, dadurch gekennzeichnet, dass in der gehärteten Zone (17) aufeinanderfolgend die Einlaufschicht (22), eine gehärtete Schicht (25) und ein Kern (26) aus ungehärtetem Stahl vorliegt.

4. Spinnring nach Patentanspruch 1, dadurch gekennzeichnet, dass die Einlaufschicht (11; 22) eine äussere, auf der gesamten Aussenfläche des Spinnringes (1; 16) vorliegende Eisennitridschicht (7; 23) aufweist, an die in der gehärteten Zone (8; 17) eine kontinuierlich in das Gefüge (9a) der gehärteten Zone (8; 17) übergehende, Stickstoff enthaltende, austenitisch-martensitische Uebergangsschicht (10; 24) mit der zunehmenden Härte anschliesst.

5. Spinnring nach Patentanspruch 1, dadurch gekennzeichnet, dass die gehärtete Zone (8; 17; 32) eine Vickers-Härte von mehr als 700 HV aufweist.

6. Spinnring nach Patentanspruch 1, dadurch gekennzeichnet, dass zwischen der lokal begrenzten gehärteten Zone (8; 17; 32) und dem ungehärteten Gefüge (13a) des Stahles ein gut abgegrenzter Uebergang (14; 27; 38) vorliegt.

7. Spinnring nach Patentanspruch 1, dadurch gekennzeichnet, dass der Stahl flammhärtbar ist.

8. Spinnring nach einem der Patentansprüche 2 bis 7, dadurch gekennzeichnet, dass der Stahl z.B. ein 100Cr6-, Cf45-, Cf53-, Cf70-oder 49CrMo4-Stahl ist.

9. Spinnring nach Patentanspruch 1, dadurch gekennzeichnet, dass die gehärtete Zone (8; 17; 32) und die ungehärteten Bereiche (13; 26; 37) in dem aus einem Stück gearbeiteten Spinnring (1; 16; 28) vorliegen.

10. Spinnring nach Patentanspruch 1, dadurch gekennzeichnet, dass in der lokal begrenzten gehärteten Zone (8; 17; 32) unter der Einlaufschicht (11; 22; 33) vollumfänglich ein durchgehärteter Gefügering vorliegt.

11. Spinnring nach einem der Patentansprüche 1 bis 3, dadurch gekennzeichnet, dass ein die gehärtete Zone (8; 17; 32) enthaltender Teil des Spinnringes (1; 16; 28) ein auf einem Ringsteg (5; 18; 29) befindlicher Läuferflansch (2; 19; 30) ist.

12. Spinnring nach Patentanspruch 11, dadurch gekennzeichnet, dass die gehärtete Zone (8; 17) sich über den Läuderflansch (2; 19) hinaus in einen unmittelbar anschliessenden Bereich (13; 21) des Ringsteges (5; 18) hinein erstreckt.

13. Spinnring nach einem der Patentansprüche 1 bis 12, dadurch gekennzeichnet, dass der Spinnring (1; 16; 28) in der gehärteten Zone (8; 17; 32) eine feinporöse äussere Randschicht aufweist.

14. Spinnring nach einem der Patentansprüche 1 bis 12 dadurch gekennzeichnet, dass der Spinnring (1 ; 16; 28) in der gehärteten Zone (8; 17; 32) eine porenarme äussere Oberfläche aufweist.

15. Spinnring nach Patentanspruch 1, dadurch gekennzeichnet, dass die gehärtete Zone (8; 17) eine Höhe (A; F) aufweist, die kleiner als eine Gesamthöhe (B) des Spinnringes (1; 16) ist.

16. Verfahren zur Herstellung eines Spinnringes aus Stahl für Ringspinn- und Ringzwirnmaschinen mit einer Läuferführungsfläche, bei dem nach der Formgebung des Ringes in die Oberfläche desselben bei unterhalb der Gefügeumwandlungstemperatur liegender Temperatur ein Nichtmetall eingebracht und anschliessend mit einer Temperatur über der Gefügeumwandlungstemperatur gehärtet wird, dadurch gekennzeichnet, dass in der äusseren Oberfläche des Ringes aus ungehärtetem Stahl eine äussere, stickstoffreiche Eisennitridschicht ausgebildet wird und anschliessend der Ring in einer lokal begrenzten, die Läuferführungsfläche enthaltenden Zone gehärtet wird.

17. Verfahren nach Patentanspruch 16, dadurch gekennzeichnet, dass die gesamte äussere Oberfläche des Ringes unterhalb der Gefügeumwandlungstemperatur nitriert wird und in der äusseren Schicht in der lokal begrenzten Zone ein Restaustenit enthaltendes, martensitisches Gefüge ausgebildet wird.

18. Verfahren nach Patentanspruch 16 oder 17, dadurch gekennzeichnet, dass die Eisennitridschicht mit einem Stickstoffgehalt von etwa 10 Gewichtsprozent ausgebildet wird.

19. Verfahren nach Patentanspruch 17, dadurch gekennzeichnet, dass in der lokal begrenzten Zone die gesamte Eisennitridschicht und eine an diese angrenzende Zone des Stahlgrundes in das austenitisch-martensitische Gefüge umgewandelt werden.

20. Verfahren nach Patentanspruch 16 oder 17, dadurch gekennzeichnet, dass nur ein auf einem Ringsteg befindlicher Läuferflansch des Ringes gehärtet wird.

21. Verfahren nach Patentanspruch 16 oder 17, dadurch gekennzeichnet, dass nur der Läuferflansch und ein an diesen unmittelbar anschliessender Bereich des Ringsteges gehärtet werden.

22. Verfahren nach Patentanspruch 16, dadurch gekennzeichnet, dass die lokal begrenzte Zone während einer im Sekunden- oder Sekundenbruchteilbereich liegenden Dauer mit hoher Energiedichte, z.B. durch elektrische Induktion, Elektronenstrahl oder Laserstrahl gehärtet wird.

23. Verfahren nach Patentanspruch 16, dadurch gekennzeichnet, dass die äussere Oberfläche des Ringes in der lokal begrenzten Zone nach dem Härten zur Entfernung von Zunder und Porositäten mechanisch nachbearbeitet wird.

## Revendications

1. Anneau de filage pour machines à filer et à retordre à anneaux avec une surface de guidage de curseur qui présente une structure durcie et une couche extérieure avec une partie non métallique diffusée dans cette surface de guidage, caractérisé par le fait que l'anneau de filage (1; 16; 28) possède, dans une zone durcie (8; 17; 32) contenant la surface de guidage de curseur (3; 20; 31), une couche d'entrée extérieure (11; 22; 33) plus molle par rapport à l'acier durci et contenant de l'azote et ayant en section une dureté croissante vers l'intérieur, et que la zone durcie (8; 17; 32) est localement limitée à une partie (2, 12; 18, 21; 30) de l'anneau (1; 16; 28) contenant la surface de guidage de curseur (3; 20; 31) et qui se joint à une zone non durcie (13' 20; 37) de l'anneau (1; 16; 28).

2. Anneau de filage selon revendication 1, caractérisé par le fait que le noyau entier (9) de la zone (8) qui comprend la surface de guidage de curseur (3) de l'anneau de filage (1), est durci.

3. Anneau de filage selon revendication 1, caractérisé par le fait que, dans la zone durcie (17), se succèdent la couche d'entrée (22), une couche durcie (25) et un noyau (26) en acier non durci.

4. Anneau de filage selon revendication 1, caractérisé par le fait la couche d'entrée (11; 22) possède un couche extérieure (7; 23) en fer nitruré sur toute la surface extérieure de l'anneau de filage (1; 16) à laquelle se joint, dans la zone durcie (8; 17), une zone de transition austénite-martensite (10; 24) contenant de l'azote et ayant une dureté croissante et se convertissant continuellement en structure (9a) de la zone durcie (8; 17).

5. Anneau de filage selon revendication 1, caractérisé par le fait que la zone durcie (8; 17; 32) possède une dureté Vickers de plus de 700 dV.

6. Anneau de filage selon revendication 1, caractérisé par le fait qu'il y a une transition bien délimitée (14; 27; 38) entre la zone durcie localement limitée (8; 17; 32) et la structure non durcie (13a) de l'acier.

7. Anneau de filage selon revendication 1, caractérisé par le fait l'acier est durcissable à la flamme.

8. Anneau de filage selon revendications 2 à 7, caractérisé par le fait que l'acier est par exemple un acier 100Cr6-, Cf45-, Cf53-, Cf70-ou 49CrMo4.

9. Anneau de filage selon revendication 1, caractérisé par le fait que la zone durcie (8; 17; 32) et les zones non durcies (13; 26; 37) existent dans l'anneau (1; 16; 28) travaillé d'une seule pièce.

10. Anneau de filage selon revendication 1, caractérisé par le fait qu'il y a, dans la zone durcie localement limitée (8; 17; 32) sous la couche d'entrée (11; 22; 33) sur toute la circonférence, une structure annulaire complètement durcie.

11. Anneau de filage selon revendications 1 à 3, caractérisé par le fait qu'une partie de l'anneau de filage (1; 16; 28) comprenant la zone durcie (8; 17; 32) est un chemin pour curseur (2; 19; 30) situé sur le col de l'anneau (5; 18; 29).

12. Anneau de filage selon revendication 11, caractérisé par le fait que la zone durcie (8; 17) s'étend plus loin que le chemin pour curseur (2; 19) jusque dans une zone (13; 21) du col d'anneau (5; 18) faisant suite directement à cette zone.

13. Anneau de filage selon revendications 1 à 12, caractérisé par le fait que l'anneau de filage (1; 16; 28) comprend une couche extérieure de bordure à fine porosité dans la zone durcie (8; 17; 32).

14. Anneau de filage selon revendications 1 à 12, caractérisé par le fait que l'anneau de filage (1; 16; 28) comprend une surface extérieure peu poreuse dans la zone durcie (8; 17; 32).

15. Anneau de filage selon revendication 1, caractérisé par le fait que la zone durcie (8; 17) possède une hauteur (A; F) qui est plus petite qu'une hauteur totale (B) de l'anneau de filage (1; 16).

16. Procédé pour la fabrication d'un anneau de filage en acier pour machines à filer et à retordre à anneaux avec une surface de guidage de curseur dans lequel, après avoir donné la forme d'anneau, un constituant non métallique est apporté dans la surface de celui-ci, avec une température qui est inférieure à la température de changement de structure, et ensuite est durci avec une température supérieure à la température de changement de structure, caractérisé par le fait que dans la surface extérieure de l'anneau en acier non durci, une couche extérieure de fer nitruré riche en azote est formée, et, ensuite, l'anneau est durci dans la zone localement limitée et contenant la surface de guidage de curseur.

17. Procédé selon revendication 16, caractérisé par le fait que la surface totale extérieure de l'anneau est nitrurée en dessous de la température de changement de structure et que, dans la couche extérieure dans la zone localement limitée, une structure martensite est formée, contenant un reste d'austénite.

18. Procédé selon revendication 16 ou 17, caractérisé par le fait que la couche de fer nitruré est formée avec une contenance en azote d'environ 10% de poids.

19. Procédé selon revendication 17, caractérisé par le fait que, dans la zone localement limitée, la couche totale de fer nitruré et une zone limitrophe de l'âme d'acier sont transformées dans la structure austénite-martensite.

20. Procédé selon revendication 16 ou 17, caractérisé par le fait que seul un chemin de curseur de l'anneau qui se trouve sur le col de l'anneau est durci.

21. Procédé selon revendication 16 ou 17, caractérisé par la fait que seuls le chemin de curseur et une zone du col de l'anneau adjoint immédiatement au chemin sont durcis.

22. Procédé selon revendication 16, caractérisé par le fait que la zone localement limitée est durcie au moyen d'une densité d'énergie élevée comme, par exemple, l'induction électrique, rayons d'électrons ou rayons laser, pendant une durée qui se trouve dans le domaine de la seconde ou de la fraction de seconde.

23. Procédé selon revendication 16, caractérisé par la fait que la surface extérieure de l'anneau, dans la zone localement limitée, est travaillée mécaniquement après le durcissement, afin d'éliminer les couches d'oxyde de fer et les porosités.

## Claims

1. Steel ring for ring spinning and ring twisting machines with a traveller guide surface which has a hardened structure and an outer layer containing a diffused-in non-metal characterised in that, in a hardened zone (8; 17; 32) containing the traveller guide surface (3; 20; 31), the ring (1; 16; 28) has an outer, nitrogen-containing running-in layer (11; 22; 33) which is softer than the hardened steel and in section is of increasing hardness inwardly, and in that, the hardened zone (8; 17; 32) is locally limited to a part (2, 12; 18, 21; 30) of the ring (1; 16; 28) containing the traveller guide surface (3; 20; 31) and adjoins an unhardened region (13; 26; 37) of the ring (1 ; 16; 28).

2. Ring according to patent claim 1, characterised in that the whole core (9) of the zone (8) of the ring (1) containing the traveller guide surface (3) is hardened.

3. Ring according to patent claim 1, characterised in that the running-in layer (22), a hardened layer (25) and a core (26) of unhardened steel succeed one another in the hardened zone (17).

4. Ring according to patent claim 1, characterised in that the running-in layer (11; 22) has on the whole external surface of the ring (1; 16) an outer iron nitride layer (7; 23) which is adjoined in the hardened zone (8; 17) by a nitrogen-containing, austenitic-martensitic transition layer (10; 24) with the increasing hardness, merging continuously into the structure (9a) of the hardened zone (8; 17).

5. Ring according to patent claim 1, characterised in that the hardened zone (8; 17; 32) has a Vickers hardness of more than 700 HV.

6. Ring according to patent claim 1, characterised in that a clearly defined transition (14; 27; 37) is present between the locally limited hardened zone (8; 17; 32) and the unhardened structure (13a) of the steel.

7. Ring according to patent claim 1, characterised in that the steel is flame hardenable.

8. Ring according to one of patent claims 2 to 7, characterised in that the steel is for example an 1 00Cr6, Cf45, Cf53, Cf70 or 49CrMo4 steel.

9. Ring according to patent claim 1, characterised in that the hardened zone (8; 17; 32) and the unhardened region (13; 26; 37) are provided in the ring (1; 16; 28) made in one piece.

10. Ring according to patent claim 1, characterised in that in the locally limited hardened zone (8; 17; 32) a ring, the structure of which is hardened throughout, is present over the whole periphery under the running-in layer (11; 22; 33).

11. Ring according to one of patent claims 1 to 3, characterised in that a part of the ring (1; 16; 28) containing the hardened zone (8; 17; 32) is a traveller flange (2; 19; 30) located on a web-portion (5; 18; 29) of the ring.

12. Ring according to patent claim 11, characterised in that the hardened zone (8; 17) extends beyond the traveller flange (2; 19) into the immediately adjoining region (13; 21) of the web-portion (5; 18) of the ring.

13. Ring according to one of patent claims 1 to 12, characterised in that the ring (1; 16; 28) has a fine-pored outer peripheral layer in the hardened zone (8; 17; 32).

14. Ring according to one of patent claims 1 to 12, characterised in that the ring (1; 16; 28) has in the hardened zone (8; 17; 32) an outer surface having few pores.

15. Ring according to patent claim 1, characterised in that the hardened zone (8; 17) has a height (A; F) which is less than the overall height (B) of the ring (1; 16).

16. Method for the production of a steel ring with a traveller guide surface for ring spinning and ring twisting machines, in which after the formation of the ring a non-metal is introduced through the surface thereof at a temperature lower than the structure-transition temperature and thereafter hardening is effected at a temperature above the structure-transition temperature characterised in that an outer, nitrogen-rich layer of iron/nitride is formed in the outer surface of the ring of unhardened steel and thereafter the ring is hardened in a locally limited zone containing the traveller guide surface.

17. Method according to patent claim 16, characterised in that the whole outer surface of the ring is nitrided below the structure transition temperature and a martensitic structure containing remnant austenite is formed in the outer layer in the locally limited zone.

18. Method according to patent claim 16 or 17, characterised in that the iron/nitride layer is formed with a nitrogen content of approximately 10 per cent by weight.

19. Method according to patent claim 17, characterised in that, in the locally limited zone, the whole iron/nitride layer and a zone of the steel substrate adjoining thereon are converted into the austenitic-martensitic structure.

20. Method according to patent claim 16 or 17, characterised in that only a traveller flange located on a web-portion of the ring is hardened.

21. Method according to patent claim 16 or 17, characterised in that only the traveller flange and an immediately adjoining region of the web-portion of the ring are hardened.

22. Method according to patent claim 16, characterised in that the locally limited zone is hardened with high energy density, for example by electrical induction, electronic beam or laser beam, during an interval of the order of seconds or fractions of a second.

23. Method according to patent claim 16, characterised in that the outer surface of the ring is mechanically worked in the locally limited zone after the hardening to remove scale and porosity.
